# EUROPÄISCHE PATENTANMELDUNG

(11) **EP 3 872 246 A1**
(43) Veröffentlichungstag der Anmeldung: **01.09.2021**
(21) Anmeldenummer: 21159295.1
(22) Anmeldetag: 25.02.2021
(51) Int. Cl.: D04H 1/4374, D01G 19/10, D01G 25/00, D04H 1/736, D04H 1/74

(54) **VERFAHREN ZUR HERSTELLUNG EINES FASERVLIESES MIT UNTERSCHIEDLICHER FASERORIENTIERUNG**

(30) Priorität: 27.02.2020 DE 102020001262
(71) Anmelder: Hergeth, Hubert, 6300 Zug (CH)
(72) Erfinder: Hergeth, Hubert, 6300 Zug (CH)
(74) Vertreter: Cohausz & Florack

(57) **Zusammenfassung**

Ein Vlies mit unterschiedlicher Orientierung der Fasern in Schichten wird durch eine Vliesbildung und einen Kämmvorgang erzeugt.

## Beschreibung

Es ist bekannt, Vliese mit einer Wirrlage oder mit einer orientierten Faserlage herzustellen. Bei orientierten Vliesen werden die Fasern von der Krempel hauptsächlich in Maschinenrichtung, hierunter versteht man die Laufrichtung der Faserbahn als Vlies, gelegt.

Was der Fachmann unter Faserorientierung (-ausrichtung) versteht, ist bei Kathrin Pietsch/ Hilmar Fuchs in "Textile Werkstoffe für den Leichtbau", Kapitel 9.3.2.2 "Vliesstoffhalbzeuge und Vliesbildungstechniken" beschrieben.

Ein solches Vlies kann durch einen sogenannten Kreuzleger oder Täfler in versetzten übereinanderliegenden Lagen auf ein bewegtes Band kontinuierlich abgeliefert werden. Die Fasern in den Lagen haben dann eine hauptsächliche Ausrichtung quer zur Laufrichtung des Abzugbandes. Durch Einstellen der Abliefergeschwindigkeit des Legewagens zur Geschwindigkeit des Abzugbandes sind bis 45° Ausrichtungen möglich. Durch Verziehen dieses Mehrlagenvlieses kann die Faserausrichtung des Vlieses weiter in Richtung der Laufrichtung des Abzugsbandes ausgerichtet werden. Bei allen diesen Verfahren ist die Ausrichtung im Vlies gleichgerichtet. Man kann Vliese mit unterschiedlicher Ausrichtung durch Zusammenführen von separat auf unterschiedlichen Maschinen gefertigten Vlieslagen produzieren.

Aufgabe der Erfindung ist es, ein Verfahren zu schaffen, bei dem aus einem Vlies ein Vlies mit mindestens zwei verschiedenen Faserausrichtungen in verschiedenen Zonen des Vlieses geschaffen wird.

Die Erfindung hat diese Aufgabe durch das in Anspruch 1 angegebene Verfahren gelöst.

Vorteilhafte Ausgestaltungen der Erfindung sind in den abhängigen Ansprüchen angegeben und werden nachfolgend wie der allgemeine Erfindungsgedanke im Einzelnen erläutert.

Erfindungsgemäß wird dadurch ein Vlies mit mindestens zwei verschiedenen Faserausrichtungen in verschiedenen Zonen des Vlieses geschaffen, dass ein Vlies mit einer Faserausrichtung quer zur Laufrichtung erzeugt wird und dann mindestens die Fasern einer Schicht durch eine mechanische Behandlung umorientiert werden.

Gemäß der Erfindung wird also zur Herstellung eines Vlieses mit verschiedener Orientierung der Fasern in verschiedenen Schichten ein quer zur Laufrichtung orientiertes Faservlies durch einen Kämmvorgang auf mindestens einer Oberfläche behandelt.

Der Kämmvorgang kann dabei durch eine mit einer Struktur versehene Oberfläche durchgeführt werden. Eine solche Struktur kann durch Spitzen, Sägezahndraht oder Noppen erzeugt sein. Insbesondere kann der Kämmvorgang durch eine strukturierte Walze oder Band erfolgen.

Dabei kann es vorteilhaft sein, wenn die Kämmelemente sich mit mindestens der doppelten Geschwindigkeit wie die Transportgeschwindigkeit des ganzen Vlieses bewegen. Dies gilt insbesondere dann, wenn es sich bei dem Kämmelement um eine strukturierte Walze handelt.

Insbesondere erweist es sich als günstig, wenn die Kämmelemente sich im Kämmvorgang entgegen der Transportrichtung des Vlieses bewegen. Auch hier gilt dies insbesondere, wenn es sich bei dem Kämmelement um eine strukturierte Walze handelt, die so um ihre Drehachse rotiert, dass ihre mit der Struktur versehene Umfangsfläche entgegengesetzt zur Bewegungsrichtung des Vlieses bewegt wird. Die Struktur an der Oberfläche der Walze kann dabei durch eine Garnitur oder durch Nadeln gebildet sein. Die Walze weist in diesem Fall also eine garnierte oder eine genadelte Oberfläche auf.

Auf der dem Kämmprozess gegenüberliegenden Oberfläche des Vlieses kann ein Unterdruck herrschen oder/und eine strukturierte Oberfläche des Transportelements bestehen. Der Unterdruck kann durch eine Absaugung erzeugt werden. Durch eine dem Kämmprozess gegenüberliegend vorgenommene Absaugung lässt sich ein Verrutschen der Fasern verhindern.

Der Kämmvorgang kann in einem kontinuierlichen Arbeitsablauf durchgeführt werden.

Für die Vliesbildung und den Kämmvorgang können mindestens ein Siebband und/oder eine Siebtrommel vorgesehen sein. Das Siebband kann besaugt sein. Durch die Absaugung kann ein Unterdruck erzeugt werden, durch den ein Verrutschen der Fasern auf dem Siebband verhindert wird.

Eine Ausführungsform der Erfindung wird anhand der Fig. 1 wie folgt beschrieben.

Die einzige Figur zeigt schematisch eine Vorrichtung zur Herstellung eines Faservlieses mit unterschiedlicher Faserorientierung.

Fasern 1 werden in einen Behälter 2 gefüllt.

Aus dem Behälter 2 werden die Fasern durch Einzugswalzen 3 abgezogen und einer Walze 4 mit z. B. garnierter Oberfläche zugeführt. Die Walze 4 vereinzelt die Fasern 1 weiter und gibt sie über Leitelemente 5 an ein besaugtes Siebband 6 ab.

Die Fasern sind durch den Ablageprozess quer zur Laufrichtung des Bandes abgelegt und eine Faserschicht 8 gebildet.

Eine Walze 9, die mit einer genadelten oder garnierten Oberfläche versehen ist, "kämmt" die Fasern einer obersten Schicht in Laufrichtung. Eventuell überschüssige Fasern werden abgesaugt und den frischen Fasern beigemischt.

Ein Vlies 10 mit in Laufrichtung orientierten Fasern in einer oberen Schicht und quer zur Laufrichtung in einer darunterliegenden Schicht entsteht.

Eine Absaugung 7 verhindert ein Verrutschen der Fasern auf dem Sieb. Die Absaugung 7 ist auf der Seite des Vlieses 10 angeordnet, die zu der Seite des Vlieses 10 gegenüberliegt, die der den Kämmprozess bewirkenden Walze 9 zugeordnet ist.

Es ist auch denkbar, den Kämmprozess auf der unteren Seite des Vlieses zu wiederholen. Auf diese Weise kann ein Vlies mit hervorragender Längs- zu Quer-Festigkeit erzeugt werden. In einigen Anwendungen ist diese webartige Struktur erwünscht.

## Patentansprüche

1. Verfahren zur Herstellung eines Vlieses (10) mit verschiedener Orientierung der Fasern (1) in verschiedenen Schichten, **dadurch gekennzeichnet, dass** ein quer zur Laufrichtung orientiertes Faservlies (10) durch einen Kämmvorgang auf mindestens einer Oberfläche behandelt wird.

2. Verfahren nach Anspruch 1, **dadurch gekennzeichnet, dass** der Kämmvorgang durch eine mit einer Struktur versehenen Oberfläche durchgeführt wird.

3. Verfahren nach Anspruch 1 und 2, **dadurch gekennzeichnet, dass** die Struktur durch Spitzen, Sägezahndraht oder Noppen erzeugt wird.

4. Verfahren nach Anspruch 1 bis 3, **dadurch gekennzeichnet, dass** der Kämmvorgang durch eine strukturierte Walze (7) oder Band erfolgt.

5. Verfahren nach Anspruch 1 bis 4, **dadurch gekennzeichnet, dass** die Kämmelemente sich mit mindestens der doppelten Geschwindigkeit wie die Transportgeschwindigkeit des ganzen Vlieses bewegen.

6. Verfahren nach Anspruch 1 bis 5, **dadurch gekennzeichnet, dass** die Kämmelemente sich im Kämmvorgang entgegen der Transportrichtung des Vlieses bewegen.

7. Verfahren nach Anspruch 1 bis 6, **dadurch gekennzeichnet, dass** auf der dem Kämmprozess gegenüberliegenden Oberfläche des Vlieses (10) ein Unterdruck herrscht oder/ und eine strukturierte Oberfläche des Transportelements besteht.

8. Verfahren nach Anspruch 1 bis 7, **dadurch gekennzeichnet, dass** der Vorgang kontinuierlich erfolgt.

9. Verfahren nach Anspruch 1 bis 8, **dadurch gekennzeichnet, dass** Vliesbildung und Kämmvorgang auf mindestens einem Siebband (6) und/ oder einer Siebtrommel erfolgt.
